# EUROPÄISCHE PATENTSCHRIFT

(11) **EP 0 119 640 B1**
(45) Veröffentlichungstag und Bekanntmachung des Hinweises auf die Patenterteilung: **08.10.1986**
(21) Anmeldenummer: 84200153.9
(22) Anmeldetag: 03.02.1984
(51) Int. Cl.: C23F 13/00, C22C 21/10

(54) **Galvanische Opferanode auf Aluminiumlegierungsbasis**
Galvanic sacrificial anode based on an aluminium alloy
Anode sacrifiée galvanique à base d'alliage d'aluminium

(30) Priorität: 18.02.1983 DE 3305612
(43) Veröffentlichungstag der Anmeldung: 26.09.1984
(73) Patentinhaber: METALLGESELLSCHAFT AG, 60015 Frankfurt (DE); Grillo-Werke AG, D-47169 Duisburg (DE); Bohnes, Hermann, D-4100 Duisburg 12 (DE)
(72) Erfinder: Bohnes, Hermann, D-4100 Duisburg 12 (DE); Heinrich, Gerhard, D-6078 Neu-Isenburg (DE)
(74) Vertreter: Rieger, Harald, Dr.

## Beschreibung

Die Erfindung betrifft eine Opferanode für den kathodischen Korrosionsschutz auf Basis einer Zink und Indium enthaltenden Aluminiumlegierung.

Galvanische Opferanoden aus Aluminiumlegierungen werden in zunehmendem Masse für den kathodischen Korrosionsschutz von Bauteilen aus Eisenwerkstoffen, die der Korrosion durch wässrige, insbesondere wässrige salzhaltige Medien ausgesetzt sind, verwendet. Mit solchen Anoden werden beispielsweise Rohrleitungen, Schiffsrümpfe, Ballasttanks, Bohrgestelle oder Stahlbauten, insbesondere Offshore-Anlagen, geschützt.

Die Opferanoden müssen sich dem zu schützenden Bauteil in jeder Gestalt und Grösse anpassen und diesem gegenüber anodisch verhalten. Sie liegen bevorzugt als Gussteil vor und werden beispielsweise mittels eines eingebetteten Metallkerns elektrisch leitend mit dem zu schützenden Eisenwerkstoff verbunden. Da der Ersatz verbrauchter Anoden nur mit hohem Kostenaufwand in den Schutzsystemen vorgenommen werden kann, ist eine lange Lebensdauer bei angemessener Stromabgabe für den kathodischen Schutz erwünscht. Der Strominhalt wird durch die Amperestunden ausgedrückt, die dem zu schützenden Objekt pro kg verzehrten Anodenmetalls zugeführt werden, wobeizur Aufrechterhaltung eines Stromflusses zwischen Anode und Kathode die Treibspannung genügend gross sein muss. Ist sie jedoch zu gross, so wird eine eventuelle Beschichtung ohne Verbesserung des kathodischen Schutzes erheblich geschädigt, unter Umständen sogar der zu schützende Werkstoff in Mitleidenschaft gezogen.

Es ist bekannt, dass reines Aluminium nicht als Werkstoff für Opferanoden in wässrigem Medium eingesetzt werden kann, weil es sich alsbald mit einer etwa 200 Ä dicken oxidischen Schicht bedeckt, welche den Stromdurchgang verhindert und die Anode passiviert. Um die Ausbildung einer solchen zusammenhängenden Deckschicht zu vermeiden, müssen dem Aluminium aktivierende Legierungsbestandteile wie Zink oder Magnesium zugesetzt werden. Darüber hinaus werden zusätzlich noch bestimmte Metalle als sogenannte «Gitterdehner» zulegiert, welche die Aktivität der Anode langzeitig aufrechterhalten sollen. In der Vergangenheit hat man als Gitterdehner vorwiegend Quecksilber und Cadmium dem Aluminium zulegiert, um Anoden ausreichender Effektivität herstellen zu können. Aus Gründen des Umweltschutzes sind aber diese Legierungsmetalle heute praktisch kaum noch im Gebrauch. Man ist daher dazu übergegangen, Metalle aus der Gruppe Gallium, Indium, Thallium als Gitterdehner dem Aluminium zuzulegieren, insbesondere Indium. Derartige bekannte Aluminiumlegierungen für Anoden enthalten Zink und Indium neben Verunreinigungen wie Kupfer, Eisen und Silicium, welche Verunreinigungen im allgemeinen den Herstellungsbedingungen des Aluminiums entstammen. Es ist selbstverständlich, dass die Gehalte an schädlichen Verunreinigungen je nach Legierung in unterschiedlichen, aber engen Grenzen gehalten werden müssen. Aus der DE-AS 1 458 312 ist eine als galvanische Anode verwendete Aluminiumlegierung bekannt aus 3,5 bis 9,0% Zink, 0,008 bis 0,05% Indium, Rest Aluminium.

Alle Verunreinigungen in dieser Aluminiumlegierung, wie Eisen, Silicium und Kupfer, sollen insgesamt 0,5% nicht überschreiten. Die aus DE-AS 2 555 876 bekannte Aluminiumlegierung für eine galvanische Opferanode enthält 0,5 bis 15 Gew.-% Zink, 0,01 bis 0,06 Gew.-% Indium und 0,03 bis 0,4% Gew.-% Silicium, Rest Aluminium mit einem Reinheitsgrad von 99,8 bis 99,9%. Dabei enthält das Aluminium als natürlich vorkommende Verunreinigungen 0,02 bis 0,08 Gew.-% Silicium, 0,02 bis 0,1 Gew.-% Eisen und weniger als 150 ppm Kupfer. Silicium als Legierungselement ist insofern eine sehr kritische Komponente, als bei höheren Gehalten ( ä 0,4 Gew.-%) die elektrochemischen Eigenschaften der Anode drastisch verschlechtert werden können. Legierungen der vorbekannten Art haben theoretische Strominhalte bis zu etwa 2,995 Ah - kg-¹. In der Praxis werden aber diese Werte bei weitem nicht erreicht, weil durch die Aktivierung ein gewisser «Eigenverzehr» der Anoden eintritt, wodurch die praktisch verwertbare Stromausbeute auf ca. 2.500 Ah - kg-1 vermindert wird. Normalerweise wird heute von galvanischen Anoden auf Basis Aluminium eine nutzbare Stromausbeute von mindestens 2.400 kg-¹ verlangt.

Schliesslich sind auch ternäre Aluminium-Zinn-Zink-Legierungen bekannt, die als Verunreinigungen u.a. bis 0,1 % Mangan und bis 0,01 % Titan enthalten (DE-AS 1 284 631).

Der Erfindung liegt die Aufgabe zugrunde, eine Opferanode bereitzustellen, die bei guten mechanischen Eigenschaften eine lange Gebrauchsdauer bei hohem elektrochemischem Wirkungsgrad aufweist. Ausgehend von einer galvanischen Opferanode für den kathodischen Korrosionsschutz auf Basis einer Aluminiumlegierung der eingangs genannten Art, wird die Aufgabe gemäss der Erfindung gelöst mit einer Aluminiumlegierung der Zusammensetzung:

Rest Aluminium der Reinheit 99,85 bis 99,9% Al.

Mittels der erfindungsgemässen Zusätze von Mangan und Titan werden die Eigenschaften der Opferanode deutlich verbessert, d.h. es wird die Stromausbeute beträchtlich erhöht.

Eine bevorzugte Ausführungsform für die erfindungsgemässe galvanische Anode besitzt folgende Zusammensetzung der Aluminiumlegierung:

Rest Aluminium der Reinheit 99,85 bis 99,9% Al.

In den als Opferanoden verwendeten erfindungsgemäss zusammengesetzten Aluminiumlegierungen betragen zweckmässig die unerwünschten Verunreinigungen an Kupfer nicht mehr als 0,02 Gew.-% und an Eisen und Silicium zusammen nicht mehr als 0,1 Gew.-%. Eine Verunreinigungsmenge von 0,12 Gew.-% sollte daher keinesfalls überschritten werden.

Die Vorteile der erfindungsgemässen Opferanode sind darin zu sehen, dass eine verbesserte Stromausbeute bei gleichmässiger, narbenarmer Abtragung der Anode erreicht und ferner eine Anodenlegierung ohne umweltfeindliche Legierungsbestandteile bereitgestellt wird.

Die Erfindung wird anhand der nachstehenden Beispiele näher und beispielhaft erläutert.

Es wurden Anoden aus Aluminiumlegierungen folgender Zusammensetzungen hergestellt:
Aluminiumlegierung 1 (Stand der Technik) Rest Aluminium vom Reinheitsgrad 99,8 bis 99,9% AI.
Aluminiumlegierung 2 (gemäss Erfindung)

Es wurde eine Messanordnung verwendet, die im wesentlichen der von Robinson beschriebenen und von Det Norske Veritas verbesserten entspricht. In der nachfolgenden Tabelle ist das Arbeitspotential der Legierung gegen die gesättigte Kalomel-Bezugselektrode die nutzbare Stromausbeute in Amperestunden/kg Anodengewicht angegeben.

## Patentansprüche

1. Opferanode für den kathodischen Korrosionsschutz auf Basis einer Zinkk und Indium sowie übliche herstellungsbedingte Verunreinigungen enthaltenden Aluminiumlegierung, gekennzeichnet durch die Zusammensetzung:
Rest Aluminium der Reinheit 99,85 bis 99,9% Al.

2. Galvanische Opferanode nach Anspruch 1, gekennzeichnet durch die Zusammensetzung:
Rest Aluminium der Reinheit 99,85 bis 99,9% AI.

3. Galvanische Opferanode nach den Ansprüchen 1 bis 2, dadurch gekennzeichnet, dass die Verunreinigung an Kupfer nicht mehr als 0,02 Gew.-% und an Eisen und Silicium zusammen nicht mehr als 0,1 Gew.-% beträgt.

## Claims

1. A sacrificial anode for cathodic protection, comprising an aluminium alloy, which contains zinc, indium, and usual impurities which are due to the manufacture, characterized by the composition:
balance aluminium having a purity of 99.85 to 99.9% Al.

2. A scarificial anode according to claim 1, characterized by the composition:
balance aluminium having a purity of 99.85 to 99.9% AI.

3. A sacrificial anode according to claim 2 or 2, characterized in that the impurities contain copper not in excess of 0.02 wt.% and iron and silicon in a total not in excess of 0.1 wt. %.

## Revendications

1. Anode réactive pour la protection cathodique vis-à-vis de la corrosion, à base d'un alliage d'aluminium contenant du zinc et de l'indium, ainsi que des impuretés habituelles dues à la préparation, caractérisée par la composition:
le reste étant de l'aluminium d'une pureté de 99,85% à 99.9% d'AI.

2. Anode réactive galvanique suivant la revendication 1, caractérisée par la composition:
le reste étant de l'aluminium d'une pureté de 99,85% à 99.9% d'Al.

3_{:} Anode réactive galvanique suivant les revendications 1 à 2, caractérisée en ce que le cuivre, en tant qu'impureté, ne représente pas plus de 0,02% en poids et l'ensemble du fer et du silicium en tant qu'impureté, ne représente pas plus de 0,1% en poids.
